# FASCICULE DE BREVET EUROPEEN

(11) **EP 0 935 007 B1**
(45) Date de publication et mention de la délivrance du brevet: **02.10.2002**
(21) Numéro de dépôt: 99400192.3
(22) Date de dépôt: 28.01.1999
(51) Int. Cl.: C22C 38/08

(54) **Acier maraging sans cobalt et sans titane**
Martensitaushärtender Stahl ohne Kobalt und ohne Titan
Cobalt-free and titanium-free maraging steel

(30) Priorité: 04.02.1998 FR 9801241
(43) Date de publication de la demande: 11.08.1999
(73) Titulaire: IMPHY UGINE PRECISION, 92800 Puteaux (FR)
(72) Inventeur: Davidson, James, 58640 Varennes-Vauzelles (FR)
(74) Mandataire: Lagrange, Jacques Etienne

(56) Documents cités:
- EP-A- 0 051 401
- EP-A- 0 105 864
- EP-A- 0 327 042
- FR-A- 2 127 799
- US-A- 3 123 506
- US-A- 3 392 065

## Description

La présente invention concerne un acier maraging sans cobalt et sans titane ayant une limite d'élasticité élevée et une bonne résistance à la fatigue.

Les aciers maraging sont des aciers autotrempants susceptibles d'acquérir par refroidissement à l'air une structure martensitique douce qui peut être considérablement durcie par un traitement thermique de vieillissement engendrant la formation de précipités intermétalliques. Pour l'essentiel, ces aciers contiennent de 10 % à 30 % de nickel destiné à permettre d'obtenir une structure martensitique par refroidissement à l'air, une faible teneur en carbone pour obtenir une martensite douce et des éléments d'addition destinés à permettre un durcissement par formation de précipités intermétalliques. Les éléments d'addition destinés à obtenir le durcissement par précipitation sont notamment le titane, l'aluminium et le molybdène dont les effets sont sensiblement renforcés par la présence de cobalt. On peut également ajouter du niobium afin de fixer le carbone et ainsi adoucir la structure martensitique non vieillie.

La principale difficulté à laquelle se heurtent les concepteurs de ces aciers est l'obtention simultanée d'une très haute limite d'élasticité et d'une bonne ductilité. Dans un premier temps, la bonne ductilité a été obtenue par une addition simultanée de cobalt et de molybdène. Cependant, le cobalt est un élément d'alliage coûteux et dont les conditions d'approvisionnement ne sont pas fiables. Afin de se dégager de la contrainte imposée par le cobalt, on a mis au point des aciers maraging sans cobalt contenant de 17 % à 26 % de nickel, de 0,2 % à 4 % de molybdène, de 1 % à 2,5 % de titane, moins de 1 % d'aluminium, éventuellement du niobium, le reste étant du fer et des impuretés résultant de l'élaboration. Ces aciers sont décrits notamment dans le brevet GB 1 355 475 et dans le brevet US 4,443,254. Ils permettent d'obtenir sur du métal homogénéisé à haute température puis refroidi et vieilli une résistance à la traction élevée (de l'ordre de 1800 MPa) et une ductilité satisfaisante.

Cependant, pour certaines applications, il est souhaitable de pouvoir obtenir une limite d'élasticité supérieure à 1900 MPa avec un allongement à rupture supérieur à 4 % et une bonne résistance à la fatigue. De ce point de vue, il est souhaitable que l'acier ne contienne pas de titane. En effet, du fait de l'élaboration, l'acier contient toujours un peu d'azote qui forme avec le titane des nitrures défavorables à une bonne résistance à la fatigue.

Le but de la présente invention est de proposer un acier maraging ayant les propriétés indiquées ci-dessus.

A cet effet, l'invention a pour objet un acier maraging sans cobalt (c'est à dire, sans addition volontaire de Co, il peut en exister des petites quantités, généralement moins de 0,2%) dont la composition chimique comprend, en poids :$\text{14 % ≤ Ni ≤ 23 %}$$\text{4% ≤ Mo ≤ 13%}$$\text{1% ≤ Al ≤ 3,5 %}$$\text{C ≤ 0,01 %}$ le reste étant du fer et des impuretés résultant de l'élaboration ; la composition chimique satisfaisant, en outre, les conditions suivantes :$\text{23 % ≤ Ni + Mo ≤ 27 %}$ et:$\text{Ni + 2,5 x Mo +2,3 x Al ≥ 38 %}$

Cet acier a une limite d'élasticité Re supérieure ou égale à 1900 MPa et un allongement supérieur ou égal à 4 % à l'état vieilli après recuit de mise en solution au dessus de 800 °C ou à l'état vieilli directement après écrouissage à froid, le taux d'écrouissage étant alors compris entre 0% et 30 %.

L'invention va maintenant être décrite plus en détails et illustrée par des exemples.

L'acier maraging contient d'une part de 14 % à 23 %, et de préférence plus de 16 % de nickel, d'autre part de 4 % à 13 % , et de préférence de 5 % à 8 %, de molybdène. Les domaines préférentiels permettent d'obtenir les caractéristiques mécaniques souhaitées dans des conditions économiques meilleures ; en effet, le molybdène coûtant de 2 à 4 fois plus cher que le nickel, il est préférable d'utiliser plus de nickel et moins de molybdène. De plus, la somme des teneurs en nickel et en molybdène doit être comprise entre 23 % et 27 %, et de préférence entre 24 % et 26 %, de façon a avoir une température de début de transformation martensitique qui ne soit ni trop haute ni trop basse, et pour obtenir un effet durcissant suffisant du molybdène.

L'acier contient également de 1 % à 3,5 % d'aluminium, afin d'obtenir un effet de durcissement par précipitation tout en limitant les risques de défaut lors du laminage à chaud. Il ne contient pas de titane (c'est à dire, moins de 0,01%) pour éviter la formation de nitrures défavorables à la tenue en fatigue.

Les teneurs en Ni, Mo et Al sont telles que : Ni + 2,5 x Mo +2,3 x Al ≥ 72 %, de façon à obtenir la limite d'élasticité souhaitée.

La teneur en carbone est limitée à 0,01 % au maximum pour obtenir une martensite suffisamment douce avant vieillissement. Le reste de la composition est constitué de fer et d'impuretés résultant de l'élaboration.

Cet acier est élaboré puis coulé et laminé à chaud conformément à l'état de l'art. En outre il peut être laminé à froid, par exemple pour obtenir une bande de moins de 1,5 mm d'épaisseur. Lorsqu'il est laminé à froid, selon l'épaisseur du produit de départ et l'épaisseur finale visée, le laminage à froid peut être exécuté en plusieurs étapes séparées par des recuits à une température supérieure ou égale à 800 °C. On peut, notamment, prévoir que la dernière étape de laminage à froid corresponde à un taux d'écrouissage compris entre 0 % et 30 %. Dans tous les cas, les caractéristiques mécaniques sont obtenues après un traitement de vieillissement entre 450 °C et 540 °C. Ce traitement peut être effectué soit immédiatement après le recuit de mise en solution au dessus de 800 °C, soit après la dernière étape de laminage à froid. La limite d'élasticité Re obtenue est supérieure à 1900 MPa et l'allongement à rupture A % est supérieur à 4 %.

A titre d'exemple on a réalisé les coulées 1, 2, 3, 4 et 5 conformes à l'invention. Avec ces coulées on a fabriqué des bandes laminées à froid avec des taux d'écrouissage variables au cours de la dernière étape de laminage à froid, celle-ci étant précédée d'un recuit au défilé à 1020 °C. Ces bandes ont alors été durcies par vieillissement à 510 °C pendant 4 heures, puis on a mesuré les caractéristiques mécaniques par un essai de traction. On a également fabriqué des bandes vieillies directement après le recuit au défilé, c'est à dire sans laminage à froid final.

Les compositions chimiques des aciers étaient, en % en poids :

| échantillon | Ni | Mo | Al | C | Fe |
|---|---|---|---|---|---|
| 1 | 15 | 9,91 | 2,16 | 0,0021 | bal. |
| 2 | 17,99 | 6,75 | 2,98 | 0,0015 | bal. |
| 3 | 17,02 | 7,86 | 1,39 | 0,002 | bal; |
| 4 | 18,28 | 6,69 | 2,00 | 0,0071 | bal; |
| 5 | 19,55 | 5,46 | 2,21 | 0,0047 | bal. |

Les résultats des essais mécaniques ont été les suivants :

| Echantillon 1: | | | | |
|---|---|---|---|---|
| écrouissage % | pas de laminage à froid | 4,5 % | 22,2 % | 47 % |
| Re (MPa) | 2237 | 2320,8 | 2392 | 2479 |
| A % | 5,82 | 4,13 % | 5,53 % | 3,62% |

| Echantillon 2 : | | | | |
|---|---|---|---|---|
| écrouissage % | pas de laminage à froid | 2,9 % | 26,3 % | 48 % |
| Re (MPa) | 2123,2 | 2140,1 % | 2216,8 | 2327,8 |
| A % | 6,03 % | 5,9 % | 6,79 % | 2,79 % |

| Echantillon 3 | | | | |
|---|---|---|---|---|
| écrouissage % | pas de laminage à froid | 8,0 % | 24,7 % | 50,4 % |
| Re (MPa) | 1971 | 2019 % | 2068 | 2129 |
| A % | 8,11 % | 8,21 % | 8,49 % | 7,59 % |

| Echantillon 4 | | | | |
|---|---|---|---|---|
| écrouissage % | pas de laminage à froid | 11,1 % | 28,7 % | 51,57 % |
| Re (MPa) | 1936 | 2038 % | 2102 | 2185 |
| A % | 8,73 % | 7,90 % | 8,19 % | 7,45 % |

| Echantillon 5 | | | | |
|---|---|---|---|---|
| écrouissage % | pas de laminage à froid | 12 % | 27,6 % | 52,2 % |
| Re (MPa) | 1905 | 1986 % | 2021 | 2117 |
| A % | 8,77 % | 8,12 % | 7,89 % | 7,37 % |

Ces résultats montrent qu'avec un acier conforme à l'invention, il est possible d'obtenir à la fois une limite d'élasticité supérieure à 1900 MPa et un allongement supérieur à 4 % lorsque le traitement de vieillissement est effectué soit après recuit de mise en solution, soit directement après un écrouissage à froid compris entre 0 % et 30 %. Dans certains cas, l'allongement reste supérieur à 4 %, même pour un écrouissage supérieur à 50 %. Dans tous les cas, avec un écrouissage supérieur à 8 %, la limite d'élasticité est supérieure à 2000 MPa.

Cet acier maraging est particulièrement adapté à la fabrication de pièces d'horlogerie et à celle courroies.

## Revendications

1. Acier maraging sans cobalt **caractérisé en ce que** sa composition chimique comprend, en poids :$\text{14 % ≤ Ni ≤ 23 %}$$\text{4% ≤ Mo ≤ 13 %}$$\text{1% ≤ Al ≤ 3,5 %}$$\text{C ≤ 0,01 %}$ le reste étant du fer et des impuretés, la composition chimique satisfaisant, en outre, les conditions suivantes :$\text{23 ≤ Ni + Mo ≤ 27 %}$ et:$\text{Ni + 2,5 x Mo + 2,3 x Al ≥38 %}$

2. Acier maraging sans cobalt selon la revendication 1 **caractérisé en ce que** :$\text{5% ≤ Mo ≤ 8 %}$

3. Acier maraging sans cobalt selon la revendication 1 ou la revendication 2 **caractérisé en ce que** :$\text{Ni ≥ 16 %}$

4. Acier maraging sans cobalt selon l'une quelconque des revendications 1 à 3 **caractérisé en ce que** :$\text{24 ≤ Ni + Mo ≤ 26 %}$

5. Acier maraging sans cobalt selon l'une quelconque des revendications 1 à 4 **caractérisé en ce qu'**il a une limite d'élasticité Re supérieure ou égale à 1900 MPa et un allongement supérieur ou égal à 4 % à l'état vieilli soit directement après recuit de mise en solution au dessus de 800 °C, soit directement après écrouissage à froid, le taux d'écrouissage étant compris entre 0 % et 30 %.

## Claims

1. Cobalt-free maraging steel, **characterized in that** its chemical composition comprises, by weight:$\text{14% ≤ Ni ≤ 23%}$$\text{4% ≤ Mo ≤ 13%}$$\text{1% ≤ Al ≤ 3.5%}$$\text{C ≤ 0.01%}$ the balance being iron and impurities and the chemical composition furthermore satisfying the following conditions:$\text{23% ≤ Ni + Mo ≤ 27%}$ and$\text{Ni + 2.5 × Mo + 2.3 × Al ≥ 38%.}$

2. Cobalt-free maraging steel according to Claim 1, **characterized in that**:$\text{5% ≤ Mo ≤ 8%.}$

3. Cobalt-free maraging steel according to Claim 1 or Claim 2, **characterized in that**:$\text{Ni ≥ 16%.}$

4. Cobalt-free maraging steel according to any one of Claims 1 to 3, **characterized in that**:$\text{24% ≤ Ni + Mo ≤ 26%.}$

5. Cobalt-free maraging steel according to any one of Claims 1 to 4, **characterized in that** it has a yield strength Rₑ ≥ 1900 MPa and an elongation ≥ 4% in the aged state either directly after solution heat treatment above 800°C or directly after cold working, the reduction ratio being between 0% and 30%.

## Patentansprüche

1. Maraging-Stahl ohne Kobalt, **dadurch gekennzeichnet, dass** seine chemische Zusammensetzung in Gewicht umfasst:$\text{14% ≤ Ni ≤ 23%}$$\text{4% ≤ Mo ≤ 13%}$$\text{1% ≤ Al ≤ 3,5%}$$\text{C ≤ 0,01%,}$ wobei der Rest Eisen und Verunreinigungen sind und die chemische Zusammensetzung darüber hinaus folgende Bedingungen erfüllt:$\text{23% ≤ Ni + Mo ≤ 27%}$ und:$\text{Ni + 2,5 × Mo + 2,3 × Al ≥ 38%}$

2. Maraging-Stahl ohne Kobalt nach Anspruch 1, **dadurch gekennzeichnet, dass**:$\text{5% ≤ Mo ≤ 8%}$

3. Maraging-Stahl ohne Kobalt nach Anspruch 1 oder 2, **dadurch gekennzeichnet, dass**:$\text{Ni ≥ 16%}$

4. Maraging-Stahl ohne Kobalt nach einem der Ansprüche 1 bis 3, **dadurch gekennzeichnet, dass**:

5. Maraging-Stahl nach einem der Ansprüche 1 bis 4, **dadurch gekennzeichnet, dass** er eine Elastizitätsgrenze Re von über oder gleich 1900 MPa und eine Dehnung von über oder gleich 4% im gealterten Zustand entweder nach einem Lösungsglühen bei über 800°C oder direkt nach der Kaltverformung aufweist, wobei der Kaltumformgrad zwischen 0% und 30% beträgt.
